# EUROPÄISCHE PATENTSCHRIFT

(11) **EP 1 371 496 B1**
(45) Veröffentlichungstag und Bekanntmachung des Hinweises auf die Patenterteilung: **06.01.2010**
(21) Anmeldenummer: 03076729.7
(22) Anmeldetag: 04.06.2003
(51) Int. Cl.: B41M 1/34, B41M 3/00

(54) **Gegenstand aus Glas oder Keramik mit aufgebrachtem Aufdruck**
Glass or ceramic article with printed image
Article en verre ou céramique avec image imprimée

(30) Priorität: 14.06.2002 DE 10226561
(43) Veröffentlichungstag der Anmeldung: 17.12.2003
(73) Patentinhaber: Asahi Glass Co., Ltd., Tokyo 100-8405 (JP)
(72) Erfinder: Schultheis, Bernd, 55270 Schwabenheim (DE)
(74) Vertreter: Fleck, Hermann-Josef

(56) Entgegenhaltungen:
- EP-A- 0 433 137
- WO-A-03/101737
- DE-A1- 19 849 500
- DE-C1- 3 820 340
- US-A1- 2001 039 890

## Beschreibung

Die Erfindung betrifft einen Gegenstand, zumindest teilweise bestehend aus Glas oder Glaskeramik mit einem in nicht digitaler Drucktechnik aufgebrachten Aufdruck.

Die Erfindung betrifft auch ein Verfahren zum Dekorieren eines Gegenstandes aus Glas oder Glaskeramik.

Bekannt sind dekorierte Glaskeramikkochflächen (z. B. CERAN-Glaskeramikkochflächen), Herdblenden und Backofenvorsatzscheiben aus Glas. Aus dem Bereich der Automobilverglasung sind Front-, Seiten- und Heckscheiben bekannt, die am Rand eine, in der Regel schwarze, deckende Bedruckung aufweisen. Weiterhin sind aus dem Bereich der Pharmaverpackung Glasampullen bzw. Glasbehälter bekannt, auf die Herstellerlogogs, Präparat-Namen und/oder Produktionschargen-Kennzeichnungen aufgedruckt sind.

Bei den oben genannten Glas- bzw. Glaskeramik-Gegenständen werden die Dekoration bzw. werden die Kennzeichnungen mittels Siebdruck aufgebracht. Der Siebdruck ist insbesondere bei der Glasbedruckung ein inzwischen bewährtes Druckverfahren, welches insbesondere bei großen Losgrößen wirtschaftlich eingesetzt wird. Zudem lassen sich damit auf Glasgegenstände relativ dicke und damit opake Schichten in einem Druckvorgang realisieren. Nachteilig ist dabei allerdings, dass individuelle Dekore und/oder Kennzeichnungen wirtschaftlich mit diesem Verfahren nicht realisierbar sind.

Andererseits besteht bereits der Wunsch, derartige Gegenstände wirtschaftlich mit individuellen Dekoren bzw. Kennzeichnungen zu bedrucken, um einerseits Design- und Markttrends nachzukommen und andererseits damit Lösungsansätze hinsichtlich einer besseren Rückverfolgbarkeit im Rahmen der Produktions-Logistik und Produzentenhaftung, einem Diebstahlschutz sowie einem Schutz vor Nachahmern und Fälschern zu bieten.

Für Autoscheiben gibt es inzwischen die Möglichkeit, mit speziellen ätzenden Farben nachträglich die Fahrgestellnummer auf jede der Scheiben zu dekorieren, um einen verbesserten Diebstahlschutz, insbesondere bei teuren Fahrzeugen der Luxusklasse, zu gewährleisten. Dieses Verfahren ist teuer und aufwendig und kann bei falscher Handhabung zu Schäden am Fahrzeug führen.

Aus der EP 0647885 A1 ist ein Verfahren bekannt, bei dem auf elektrofotografischem Wege und unter Verwendung keramischer Toner ein Abziehbild erzeugt wird. Die Abziehbildtechnik hat sich aber in modernen Produktionsabläufen nicht bewährt. Es sind daher Verfahren entwickelt worden, die es erlauben direkt auf das Glas oder die Glaskeramik zu drucken, wie dies die DE 19849500 A1 zeigt.

Aus der WO 03/101737 A1 ist eine Druckvorrichtung bekannt, die ein Druckmodul aufweist. Dieses Druckmodul kann entweder mit einem Ink-Jet-Druckkopf oder mit einer Siebdruckeinheit ausgestattet werden.

Aus der EP 0 433 137 A2 ist ein Druckverfahren bekannt, bei dem auf eine Autoglasscheibe ein Druck aufgebracht wird. Hierzu wird mit einem konventionellen Druckverfahren ein Zahlencode unter Verwendung einer organischen Farbe aufgedruckt. Über den Zahlencode wird eine Deckschicht, bestehend aus anorganischer Farbe, gedruckt. Anschließend wird diese Druckkombination eingebrannt. Dabei schmilzt die Deckschicht auf. Gleichzeitig verbrennt die organische Farbe, wobei sie sichtbare Lunker in der Deckschicht bildet. Diese Lunker stellen dann den Zahlencode dar.

Ein weiteres Druckverfahren ist aus der DE 38 203 40 C1 bekannt.

Es ist Aufgabe der Erfindung, einen Gegenstand der im Oberbegriff des neuen Anspruches 1 erwähnten Art zu schaffen, der neben einer aufgebrachten serienmäßigen Dekoration beziehungsweise Kennzeichnung auch individuell bedruckt ist. Es ist auch Aufgabe, ein Druckverfahren zur Erzeugung eines solchen Gegenstandes bereitzustellen.

Diese Aufgabe wird mit einem Gegenstand gemäß dem Anspruch 1 gelöst.

Die das Verfahren betreffende Aufgabe wird mit den Merkmalen des Anspruches 5 gelöst.

Demgemäß ist es vorgesehen, einen Gegenstand mit einem nicht digital aufgebrachten Druckbild zu versehen, das kostengünstig mit bekannten Drucktechniken im Seriendruck erzeugt werden kann.

Weiterhin wird der aus Glas oder Glaskeramik im Digitaldruck mit einem keramischen Toner bedruckt, der ein Druckbild erzeugt. Dieses Digitalbild kann mit hoher Druckqualität konturscharf und auch farbig gestaltet werden. Das Digitalbild ist in die Oberfläche des Glases beziehungsweise der Glaskeramik eingebrannt, so dass sich ein dauerhafter Druck mit hoher Kratzfestigkeit und Beständigkeit ergibt.

Mittels der Kombination der beiden Drucktechniken, Digitaldruck zum einen und nicht digitale Drucktechnik auf der anderen Seite, können die jeweiligen Vorteile der Einzelverfahren kombiniert werden. Das Digitalbild ermöglicht es dem Gegenstand, einen individuellen Charakter zu verleihen bzw. zusätzliche, nur auf diesem Gegenstand bzw. den Inhalt bezogene Informationen zu enthalten.

Damit kann beispielsweise auch eine Rückverfolgbarkeit gewährleistet werden, die den Gegenstand beziehungsweise dessen Inhalt unverwechselbar werden lassen. Das Digitalbild kann Stück für Stück geändert werden, wodurch eine größtmögliche Flexibilität erreicht wird. Das nicht digital erzeugte Druckbild kann in konventioneller Weise beispielsweise im Siebdruckverfahren aufgebracht werden. Hierbei kommen großtechnisch ausgereifte Verfahren zum Einsatz, mittels denen sich komplexe Dekore mit guter Qualtität schaffen lassen.

Die Digitaltechnik kann dabei insbesondere ausgenutzt werden, um einen Barcode, einen Zahlencode, einen Matrixcode und/oder einen 2-D-Barcode auf den Gegenstand aufzudrucken. Diese Digitaldrucke können idividualisiert in Scannern ausgelesen werden.

Das Digitalbild wird von einer keramischen Farbe, nämlich von einem keramischen Toner erzeugt. Dieser Toner wird in die Oberfläche des Glases oder der Glaskeramik dauerhaft eingebrannt.

Die beiden Druckprozesse können zeitgleich oder in zeitlich und/oder räumlich getrennter Folge durchgeführt werden. Sind die Druckpozesse aufeinanderfolgend, dann können diese durch eine Druckmedien-Fixierung voneinander getrennt sein. Denkbar ist auch, dass werksseitig der nicht digitale Druck vorgenommen wird. Erst beim Endkunden erfolgt dann die Individualisierung mittels Digitaldruck. Auf diese Weise werden neue logistische Möglichkeiten eröffnet.

Erfindungsgemäß kann es zur Druckfixierung vorgesehen sein, dass das Digitalbild und das nicht digital erzeugte Druckbild in das Glas oder die Glaskeramik gemeinsam eingebrannt werden.

Bei der Anwendung der Drucktechnik auf Glaskeramiken ist es insbesondere möglich, dass das Digitalbild mittels eines lokal begrenzten, auf der Glaskeramikoberfläche einwirkenden Einbrandes fixiert wird.

Um bei der Verwendung keramischer Farben eine zuverlässige Fixierung zu erreichen, kann es vorgesehen sein, dass der Einbrand, der das Digitalbild zumindest teilweise schaffenden keramischen Farbe bei einer Temparatur ≥ 700°C und während einer Einbranddauer ≥ 3 min erfolgt.

Verfahrensgemäß kann die Erzeugung des Digitalbildes auf unterschiedlichen Wegen erfolgen.

Gemäß einer möglichen Erfindungsvariante kann es vorgesehen sein, dass das Digitalbild aufgebracht und in das Glas oder die Glaskeramik eingebrannt wird, und dass anschließend das Glas oder die Glaskeramik thermisch vorgespannt wird.

Die Erfindung wird im Folgenden anhand von einigen Ausführungsbeispielen näher erläutert.

### Ausführungsbeispiel 1: Glaskeramik-Kochflächen

In der Zeichnung ist eine Glaskeramik-Kochfläche (1) in Draufsicht schematisch dargestellt. Zu erkennen sind Kochzonenmarkierungen (2.1), Hersteller-Logos (2.2) sowie Dekorbereiche (2.3), die bestimmte Dekorraster aufweisen, die in vergleichsweise großen Fertigungslosen mit der Siebdruck-Technologie hergestellt wurden. Zusätzlich weist diese Kochfläche (1) mindestens einen zusätzlichen Oberflächenbereich (3) auf, in dem individuelle Zeichen oder Logos in Form eines in Digitaltechnik erzeugten Digitalbildes (4) aufgebracht sind.

Diese Digitalbilder (4) sind beispielsweise:
- Schriftzüge, wie "Private Edition - exclusive für <NAME des Endkunden, NAME der Elektro-Handelsgesellschaft oder NAME des Küchenstudios>", "Edition..."
- Firmenlogos, z. B. die von großen Einrichtungshäusern, Küchenhäusern oder Elektro-Handelsgesellschaften, die derartige Kochflächen (1) vertreiben.
- Barcodes, Zahlencodes, Matrixcodes oder 2-D-Barcodes etc. die zur Kennzeichnung der Produktionscharge, Artikelnummer odgl. dienen.
- aufgerasterte Bilder, z. B. von den Endkunden (z. B. in Verbindung mit dem Schriftzug "Familien-Edition" + Photo der Familienmitglieder, z. B. innerhalb jeder Kochzone).
- Schriftzüge in asiatischen oder arabischen Sprachen, die Sicherheitshinweise enthalten. Oft weisen derartige Schriften feine Lininezüge auf, die im Zuge der normalen Dekoration nicht fein genug gedruckt werden können.
- feine Symbole innerhalb von Funktionszonen, wie Bedienfelder innerhalb der Kochflächen (1).

Zur Herstellung dieser individuellen Digitalbilder (4) werden elektrofotografische Verfahren eingesetzt.

Besonders vorteilhaft sind aufgrund der hohen Prozessgeschwindigkeit und der hierbei zum Einsatz kommenden keramischen Farben elektrofotografische Verfahren, bei denen die keramische Farbe in Form von keramischen Toner direkt auf die Glaskeramik gedruckt wird.

Der Druck kann sowohl direkt nachgeschaltet, nach dem üblichen Siebdruckprozess auf die noch nicht keramisierte Kochfläche oder off-line auf die dekorierte und bereits keramisierte Kochfläche erfolgen. Der Einbrand erfolgt dann im ersten Fall zusammen mit den siebgedruckten, ggf. zwischengetrockneten Dekofarben oder, im zweiten Fall, durch einen zusätzlichen kurzen Einbrand, der (nur!) im Fall der Glaskeramik aufgrund des Nullausdehnungsverhaltens lokal erfolgen kann. Es genügt, wenn nur der Oberflächenbereich (3) mit den Digitalbildern (4) auf eine Temperatur von > 700°C (typ. ca. 720°C) für 5 bis 10 min. erhitzt wird. Dies eröffnet grundsätzlich auch neue logistische Möglichkeiten, die eine nachträgliche Individualisierung erst kurz vor der Auslieferung an den Endkunden ermöglichen.

### Ausführungsbeispiel 2: Glaskeramik-Kaminsichtscheiben

Da es sich hierbei ebenfalls um eine Glaskeramik handelt, kann der Herstellerprozess grundsätzlich wie beim Ausführungsbeispiel 1 erfolgen. Auch ergeben sich für die Digitalbilder (4) ähnliche Möglichkeiten, wie bereits oben beschrieben.

### Ausführungsbeispiel 3: Herdsichtscheiben und Bedien-Blenden für Hausgeräte

Grundsätzlich lassen sich gemäß der Erfindung Ausführungen wie in Beispiel 1 realisieren. Bei Verwendung von keramischen Farben erfolgt der 2. digitale Druckprozess vor dem Vorspannprozess. Ein nachträgliches Einbrennen nach dem Vorspannen des Glases ist nicht mehr möglich.

In der Regel wird bei dieser Anwendung aber zunächst der Bereich der individuellen Zeichen gedruckt, und anschließend, nach einer Zwischentrocknung, mittels Siebdruck die gesamte Oberfläche hinterdruckt.

### Ausführungsbeispiel 4: Autoglas

Bei diesem Ausführungsbeispiel handelt es sich um Front-, Seiten- und/oder Heckscheiben von Kraftfahrzeugen, die eine Dekoration in Form von umlaufenden, meist schwarz gefärbten Rändern, aufweisen, die eine möglichst gute Opazität aufweisen sollen, um Verklebungen bzw. Montageelemente zu kaschieren. Diese Randbedruckung wird üblicherweise in einem ersten Bedruckungsschritt mittels Siebdruck hergestellt. Zusätzlich weisen diese Scheiben Zonen auf in denen individuelle Zeichen und Codes aufgebracht sind, die den späteren Indentifikationscode des Fahrzeuges enthalten, oder fortlaufende Seriennummern enthalten, die nach der Montage im Fahrzeug zusammen mit der Fahrgestellnummer des Fahrzeuges einen Identifikationscode für das Fahrzeug ergeben, der zur besseren Verfolgbarkeit bei Diebstählen genutzt werden kann.

Zusätzlich kann dieser Code Aufschluss über den Produktionszeitraum bzw. über sonstige Hersteller-Angaben, wie Artikel-Nummer, Fahrzeugtyp etc., geben. Geeignet sind dafür:
- maschinenlesbare Barcodes,
- maschinenlesbare Matrixcodes,
- Ziffern und/oder Buchstaben,
- etc.

Auch hier bringt die Verwendung von keramischen Farben den Vorteil, dass diese im nachfolgenden Vorspannprozess dauerhaft fest in die Glasoberfläche eingebrannt werden.

Der Herstellerprozess für derartig individualisierte Autoscheiben geht hier ebenfalls von einem 2-Stufen-Druckpozess aus, der den Siebdruck mit dem digitalen Druck, hier insbesondere der elektrofotografische Druckprozess kombiniert.

### Ausführungsbeispiel 5: Pharmaverpackung

Bereits heute ist es üblich und sogar vom Gesetzgeber vorgeschrieben, dass Ampullen oder Glasfläschchen mit dem Präparatnamen und Angaben zum Herstelldatum, zur Charge versehen sein müssen. Zusätzlich zu den Chargen-Kennzeichnungen weisen die Pharmaverpackungen aus Glas gemäß der Erfindung Zonen auf, die zum einen Seriennummern in Codes verschlüsselte enthalten, die zur Rückverfolgbarkeit dienen, und andererseits Logos oder Matrixcodes enthalten, die aufgrund der feinen Auflösung als Schutz vor Fälschern bzw. Nachahmern dienen.

Derartige Logos sind beispielsweise feine Matrix-Codes, in Form eines Pixel-Feldes, mit denen sich verhältnismäßig umfangreiche, individuelle Informationen auf kleinstem Raum speichern lassen. Diese können inzwwischen mittels spezieller Scanner ausgelesen werden.

### Ausführungsbeispiel 6: Türschilder oder Gebäudewegweiser aus Glas

Türschilder aus Glas finden heute bereits vielfach Verwendung in modernen Bürogebäuden. Es handelt sich dabei aber lediglich um zwei Glasscheiben, zwischen denen eine Folie eingebracht ist, auf der der Name, die Raumnummer sowie weitere Informationen aufgedruckt sind.

Gemäß der Erfindung bestehen derartige Türschilder aus einer Scheibe, auf der zum einen bereits Rahmen, Firmenlogos bzw. andere nicht individuelle Zeichen aufgedruckt sind (= Rohling). Weiterhin enthält die Scheibe Bereiche, in denen individuelle Raumbezeichnungen, Hinweise, Namen und Abteilungsbezeichnungen aufgedruckt sind.

### Ausführungsbeispiel 7: Individuell bedruckte Bedienoberflächen aus Glas

Individuell bedruckte Bedienoberflächen aus Glas für Zugangskontrollen, Aufzugssteuerungen etc.. Kennzeichnend sind hier individuelle Bezeichnungen für Zugangsbereiche, Namen, Stockwerkbezeichnungen etc..

### Ausführungsbeispiel 8: bedruckte Baby-Trinkmilch-Flaschen

Die Trinkmilchflaschen sind mit einem Standard-Dekor versehen und können mit einem spezifischen Aufdruck individualisiert werden. Zur Individualisierung kann beispielsweise der Name, das Gewicht, das Geburtsdatum etc. im Digitaldruck aufgebracht werden.

An dieser Stelle sei ausdrücklich erwähnt, dass das Digitalbild 4 vor oder nach der Erzeugung des in nicht digitaler Drucktechnik aufgebrachten Aufdruckes gedruckt werden kann.

## Patentansprüche

1. Gegenstand, zumindest teilweise bestehend aus Glas oder Glaskeramik mit einem in nicht digitaler Drucktechnik aufgebrachten Aufdruck, wobei das Glas oder die Glaskeramik wenigstens einen Oberflächenbereich aufweist, der mit einem elektrofotografisch erzeugten Druckbild (nachfolgend kurz Digitalbild (4) genannt) versehen ist, wobei das Digitalbild (4) von einem keramischen Toner gebildet ist und wobei das Digitalbild (4) in die Glas- oder Glaskeramikoberfläche eingebrannt ist.

2. Gegenstand nach Anspruch 1,
**dadurch gekennzeichnet,**
**dass** das Digitalbild (4) einen Schriftzug, ein Logo, ein aufgerastertes Bild und/oder ein Symbol enthält.

3. Gegenstand nach Anspruch 1 oder 2,
**dadurch gekennzeichnet,**
**dass** das Digitalbild (4) einen Barcode, einen Zahlencode, einen Matrixcode und/oder einen 2-D-Barcode enthält.

4. Gegenstand nach eines der Ansprüche 1 bis 3,
**dadurch gekennzeichnet,**
**dass** das in nicht digitaler Drucktechnik aufgebrachte Druckbild im Tampondruck-, Offsetdruck- oder Siebdruckverfahren aufgebracht ist.

5. Verfahren zum Dekorieren eines Gegenstandes aus Glas oder Glaskeramik, wobei auf einen Oberflächenbereich des Glases oder der Glaskeramik ein Druckbild in nicht digitaler Drucktechnik aufgebracht wird, wobei auf einem weiteren Oberflächenbereich des Glases oder der Glaskeramik in elektrofotografischer Drucktechnik ein digital erzeugtes Druckbild (nachfolgend kurz Digitalbild (4) genannt) aufgebracht wird, wobei das Digitalbild (4) von einem keramischen Toner gebildet wird und wobei das Digitalbild (4) in den Oberflächenbereich eingebrannt wird.

6. Verfahren nach Anspruch 5,
**dadurch gekennzeichnet,**
**dass** das Digitalbild (4) und das nicht digital erzeugte Druckbild in zeitlich und/oder räumlich getrennter Folge gedruckt werden.

7. Verfahren nach Anspruch 5,
**dadurch gekennzeichnet,**
**dass** das Digitalbild (4) und das nicht digital erzeugte Druckbild in das Glas oder die Glaskeramik gemeinsam eingebrannt werden.

8. Verfahren nach Anspruch 6,
**dadurch gekennzeichnet,**
**dass** das Digitalbild (4) mittels eines lokal begrenzt auf der Glaskeramikoberfläche einwirkenden Einbrandes fixiert wird.

9. Verfahren nach einem der Ansprüche 5 bis 8,
**dadurch gekennzeichnet,**
**dass** der Einbrand, des das Digitalbild (4) zumindest teilweise schaffenden keramischen Toners bei einer Temperatur ≥ 700°C und während einer Einbranddauer ≥3 min erfolgt.

10. Verfahren nach einem der Ansprüche 5 bis 9,
**dadurch gekennzeichnet,**
**dass** das Digitalbild (4) aufgebracht und in das Glas oder die Glaskeramik eingebrannt wird, und dass anschließend das Glas oder die Glaskeramik thermisch vorgespannt wird.

## Claims

1. Article at least partly consisting of glass or ceramic with a print applied by non-digital printing technology, the glass or the ceramic having at least one surface region which is provided with a printed image produced electrophotographically (called the digital image (4) for short below), the digital image (4) being formed from a ceramic toner and the digital image (4) being baked into the glass or ceramic surface.

2. Article according to Claim 1,
**characterized in that** the digital image (4) contains a line of text, a logo, a screened image and/or a symbol.

3. Article according to Claim 1 or 2,
**characterized in that** the digital image (4) contains a bar code, a numeric code, a matrix code and/or a 2-D bar code.

4. Article according to one of Claims 1 to 3,
**characterized in that** the printed image applied by non-digital printing technology is applied by the pad printing, offset printing or screen printing process.

5. Method for decorating a glass or ceramic article, a printed image being applied to a surface region of the glass or the ceramic by non-digital printing technology, a digitally produced printed image (called the digital image (4) for short below) being applied to a further surface region of the glass or the ceramic by using electrophotographic printing technology, the digital image (4) being formed from a ceramic toner and the digital image (4) being baked into the surface region.

6. Method according to Claim 5,
**characterized in that** the digital image (4) and the non-digitally produced printed image are printed in a chronologically and/or physically separated order.

7. Method according to Claim 5,
**characterized in that** the digital image (4) and the non-digitally produced printed image are baked jointly into the glass or the ceramic.

8. Method according to Claim 6,
**characterized in that** the digital image (4) is fixed by means of a baking operation acting on the ceramic surface in a locally limited manner.

9. Method according to one of Claims 5 to 8,
**characterized in that** the baking of the ceramic toner at least partly creating the digital image (4) is carried out at a temperature ≥ 700°C and during a baking period ≥ 3 min.

10. Method according to one of Claims 5 to 9,
**characterized in that** the digital image (4) is applied and baked into the glass or the ceramic, and **in that** the glass or the ceramic is subsequently prestressed thermally.

## Revendications

1. Objet constitué au moins en partie de verre ou de vitrocéramique et présentant une impression appliquée par une technique d'impression non numérique, au moins une partie de la surface du verre ou de la vitrocéramique étant dotée d'une image imprimée formée par électrophotographie (désignée ci-dessous par l'abréviation image numérique (4)), l'image numérique (4) étant formée par un toner céramique et l'image numérique (4) étant incorporée thermiquement dans la surface de verre ou de vitrocéramique.

2. Objet selon la revendication 1, **caractérisé en ce que** l'image numérique (4) contient une inscription, un logo, une image tramée et/ou un symbole.

3. Objet selon les revendications 1 ou 2, **caractérisé en ce que** l'image numérique (4) contient un code à barres, un code chiffré, un code matriciel et/ou un code à barres en deux dimensions.

4. Objet selon l'une des revendications 1 à 3, **caractérisé en ce que** l'image imprimée appliquée par une technique d'impression non numérique est appliquée par un procédé d'impression au tampon, par offset ou par sérigraphie.

5. Procédé de décoration d'un objet en verre ou en vitrocéramique, une image imprimée étant appliquée par une technique d'impression non numérique sur une partie de la surface du verre ou de la vitrocéramique, une image imprimée formée numériquement (désignée ci-dessous par l'abréviation image numérique (4)) étant appliquée sur une autre partie de la surface du verre ou de la vitrocéramique par une technique d'impression électrophotographique, l'image numérique (4) étant formée par un toner céramique et l'image numérique (4) étant incorporée thermiquement dans la partie de surface.

6. Procédé selon la revendication 5, **caractérisé en ce que** l'image numérique (4) et l'image imprimée formée par des moyens non numériques sont imprimées en succession temporelle et/ou spatiale.

7. Procédé selon la revendication 5, **caractérisé en ce que** l'image numérique (4) et l'image imprimée formée par des moyens non numériques sont incorporées thermiquement ensemble dans le verre ou la vitrocéramique.

8. Procédé selon la revendication 6, **caractérisé en ce que** l'image numérique (4) est fixée au moyen d'un traitement thermique qui agit de manière localement limitée sur la surface de vitrocéramique.

9. Procédé selon l'une des revendications 5 à 8, **caractérisé en ce que** le traitement thermique du toner céramique qui crée au moins une partie de l'image numérique (4) est effectué à une températures ≥ 700°C et pendant une durée de traitement thermique du ≥ 3 min.

10. Procédé selon l'une des revendications 5 à 9, **caractérisé en ce que** l'image numérique (4) est appliquée et incorporée thermiquement dans le verre ou la vitrocéramique et **en ce que** le verre ou la vitrocéramique sont ensuite durcis thermiquement.
